# EUROPÄISCHE PATENTSCHRIFT

(11) **EP 0 061 011 B1**
(45) Veröffentlichungstag und Bekanntmachung des Hinweises auf die Patenterteilung: **26.09.1984**
(21) Anmeldenummer: 82101427.1
(22) Anmeldetag: 25.02.1982
(51) Int. Cl.: C21C 1/02, C21C 7/064

(54) **Verfahren zur Herstellung von Entschwefelungsmitteln für Roheisen- oder Stahlschmelzen**
Process for producing desulfurizing agents for pig iron or steel melts
Procédé pour la fabrication d'agents de désulfuration de fonte ou d'acier fondus

(30) Priorität: 24.03.1981 DE 3111509
(43) Veröffentlichungstag der Anmeldung: 29.09.1982
(73) Patentinhaber: HOECHST AKTIENGESELLSCHAFT, 65926 Frankfurt am Main (DE); KRUPP STAHL AKTIENGESELLSCHAFT, 44713 Bochum (DE)
(72) Erfinder: Braun, Albert, D-5030 Hürth-Burbach (DE); Portz, Willi, Dr., D-5042 Erftstadt (DE); Strauss, Georg, Dr., D-5042 Erftstadt (DE); Delhey, Hans-Martin, Dipl.-Ing., D-4100 Duisburg 46 (DE)
(74) Vertreter: Hubbuch, Klaus

## Beschreibung

Die vorliegende Erfindung betrifft ein Verfahren zur Herstellung von Entschwefelungsmitteln auf Basis von Calciumoxid enthaltendem Calciumcarbid für Roheisen- und Stahlschmelzen, wobei man zunächst aus Kalk und Koks ein Calciumcarbid-Calciumoxid-Schmelzgemisch mit einem CaO-Gehalt von 20 bis 80 Gew.-% erzeugt, welches man durch Abkühlenlassen zu einem Block erstarren läßt ; wobei man dann, während der erstarrte Block noch eine Durchschnittstemperatur von mehr als 400 °C aufweist, diesen auf Korngrößen kleiner als 150 mm vorbricht und auf das zerkleinerte und noch mindestens 400 °C heiße Gemisch Calciumoxid entsprechend dem im Endprodukt gewünschten CaO-Gehalt aufgibt, und wobei man anschließend die Mischung unter intensiver Vermengung auf Korngrößen kleiner als 10 mm mahlt. Ein derartiges Verfahren ist bereits aus EP-A2-19 086 bekannt.

Weiterhin beschreibt die DE-C3-2 037 758 ein Verfahren zur Herstellung von Calciumkarbid zur Entschwefelung von Metallschmelzen durch Eintragen von gebranntem Kalk (CaO) und Flußspat in schmelzflüssiges Calciumkarbid. Die Zuschlagstoffe werden hierbei mit einem Gehalt an Haft-und Kristallwasser kleiner als 5 Gewichts-% eingesetzt. Der gebrannte Kalk kann teilweise durch einen gasabspaltenden Stoff, wie Kalkstein, ersetzt werden, wodurch die Porösität des Karbides und damit dessen bei der Entschwefelung angebotene aktive Oberfläche vergrößert werden. Außerdem kann dem Karbid auch Koksgrus zugesetzt werden.

Die DE-C3-22 36160 beschreibt ein Mittel zur Entschwefelung von flüssigem Roheisen auf Calciumoxidbasis, wobei das bevorzugt als poröses Granulat vorliegende, reaktionsfähige Calciumoxid Kohlenstoff, z. B. in Form von Ruß, und Calciumcarbid enthalten kann.

Entschwefelungsmittel auf der Basis von Calciumcarbid, welche Stoffe enthalten, die bei der Temperatur der Metallschmelze Wasser abspalten, sind bereits aus der DE-B2-22 52 795 bekannt. Diese Mittel, welche Mischungen von handelsüblichem Carbid mit beispielsweise Ca(OH)₂ als wasserabspaltendem Stoff und ggf. Kohlenstoff und Calciumcarbonat darstellen, haben den Nachteil, daß sie durch mechanisches Vermischen hergestellte Gemenge sind, in denen Carbidteilchen getrennt neben Ca(OH)₂-Teilchen vorliegen, was bei Einsatz dieser Produkte zu einem höheren Verbrauch, ungleichmäßigen und heftigen Gasreaktionen und einer großen Streubreite bezüglich der Entschwefelungswirkung führt, wodurch ein gezielter Einsatz dieser Mittel erschwert wird.

Schließlich betrifft die ältere, nicht vorveröffentlichte EP-A1-31 534 ein Verfahren zur Herstellung von Entschwefelungsmitteln mit einem Gehalt von 1-6 Gew.-% chemisch gebundenem Wasser auf basis von Calciumoxid enthaltendem Calciumcarbid für Roheisen- und Stahlschmelzen, welches dadurch gekennzeichnet ist, daß man zunächst aus Kalk und Koks ein Calciumcarbid-Calciumoxid-Schmelzgemisch mit einem CaO-Gehalt von 20 bis 80 Gew.-% erzeugt, welches man durch Abkühlenlassen zu einem Block erstarren läßt ; daß man, während der erstarrte Block noch eine Durchschnittstemperatur von mehr als 400 °C aufweist, diesen auf Korngrößen kleiner als 150 mm vorbricht und auf das zerkleinerte und noch mindestens 400 °C heiße Gemisch Calciumoxid in einer solchen Menge aufgibt, daß der sich in der entstehenden Mischung ergebende Gesamtgehalt an CaO dem im Endprodukt gewünschten CaO-Gehalt entspricht, anschließend die Mischung unter intensiver Vermengung und in Gegenwart von Luft oder Stickstoff mit einem Feuchtigkeitsgehalt von 5 bis 20 g/m³ (bei 1,013 bar und 273,15 K) bei Temperaturen unterhalb 100 °C auf Korngrößen kleiner als 10 mm mahlt.

Es wurde nun gefunden, daß man die Nachteile der bekannten Arbeitsweisen vermeiden und ein hochwirksames Entschwefelungsmittel für Roheisen- und Stahlschmelzen erhalten kann, wenn man die intensive Vermengung und Vermahlung unter Zugabe von freiem Kohlenstoff und Carbonat in Gegenwart von Luft oder Stickstoff mit einem Feuchtigkeitsgehalt von 5 bis 20 g/m³ (bei 1,013 bar und 273,15 K) bei Temperaturen unterhalb 100 °C durchführt. Der erstarrte Block hat eine Durchschnittstemperatur von vorzugsweise zwischen 400 °C und der Erstarrungstemperatur der Schmelze, bevor man ihn auf Korngrößen kleiner als 150 mm vorbricht. Vorzugsweise gibt man auf das zerkleinerte und noch mindestens 400 °C heiße Gemisch so viel Calciumoxid auf, daß sich in der Mischung ein Gesamtgehalt an CaO von über 45 bis 90 Gew.-% ergibt. Anschließend wird dann diese Mischung unter intensiver Vermengung auf Korngrößen vorzugsweise kleiner als 0,1 mm gemahlen.

Bei der Vermengung mit freiem Kohlenstoff und Carbonat gibt man bevorzugt eine solche Menge davon zu, daß das Endprodukt 0,5 bis 8 Gew.-% freien Kohlenstoff und 0,5 bis 20 Gew.-% Carbonate des Calciums, Magnesiums oder Natriums enthält. Außerdem enthält das Endprodukt bevorzugt 1-6 Gew.-% chemisch gebundenes Wasser. Die intensive Vermengung und Vermahlung führt man zweckmäßig bei 10-50 °C durch.

Vorzugsweise setzt man ein Calciumcarbid-Calciumoxid-Ausgangsschmelzgemisch mit einem CaO-Gehalt von 20 bis 45 Gew.-% ein, das in bekannter Weise auf thermischem Wege aus Kalk und Koks gewonnen wurde. Man kann aber auch so verfahren, daß man zunächst ein Calciumcarbid-Calciumoxid-Ausgangsschmelzgemisch mit einem CaO-Gehalt von über 45 bis 8₀ Gew.-% herstellt, indem man in eine vorliegende Calciumcarbidschmelze, die einen Caiciumoxidgehalt bis zu 45 Gew.-% aufweist, feinteiliges Calciumoxid bis zu einem CaO-Gehalt von höchstens 80 Gew.-% einträgt und erst dann das Ganze zu einem Block erstarren läßt, bevor man diesen bei Temperaturen oberhalb 400 °C vorbricht. Außer daß das Vermischen des Kalkes mit einer Carbidschmelze und den damit verbundenen Schwierigkeiten vermieden werden kann, besitzt das erfindungsgemäße Verfahren ebenso wie das Verfahren der EP-A2-19 086 die weiteren Vorteile, daß zur Erzeugung der Carbidschmelze nicht jeweils eine bestimmte Möllerzusammensetzung eingestellt und der Kalk vorher nicht auf eine bestimmte Korngröße feingemahlen werden muß, sondern daß von einem Carbidblock ausgegangen werden kann, dessen CₐC₂ : CaO-Gewichtsverhältnis innerhalb eines sehr weiten Bereiches schwanken, d. h. praktisch beliebig sein kann, und der Kalk auch in grobkörniger Form, beispielsweise in einer Korngröße zwischen 8 und 60 mm, eingesetzt werden kann.

Ein weiterer Vorteil des erfindungsgemäß hergestellten Mittels besteht darin, daß auf der Oberfläche jedes einzelnen Kornes Ca(OH)₂ dicht neben CaC₂ vorliegt, wodurch die Entschwefelungsreaktion sehr früh und gleichmäßig in Gang gesetzt wird. Dadurch werden bei vergleichbaren Entschwefelungsergebnissen geringere Mengen des Entschwefelungsmittels benötigt und gezieltere Ergebnisse ermöglicht.

### Beispiel 1

Aus einer für die Herstellung von technischem Carbid üblichen Schmelze mit einem CaC_{z}-Gehalt von 80 Gew.-% und CaO-Gehalt von 20 Gew.-% wurde in einem Tiegel durch Abkühlenlassen dieser Schmelze in bekannter Weise ein Carbidblock entsprechender Zusammensetzung erzeugt.

Nachdem sich der Block auf eine Durchschnittstemperatur von etwa 600 °C abgekühlt hatte, wurde er auf Korngrößen kleiner als 150 mm vorgebrochen und das noch 500 °G heiße Carbid mit so viel Kalk einer Korhgröße von 8 bis 60 mm überschichtet, daß die sich ergebende Mischung einen CaO-Gehalt von insgesamt 50 Gew.-% enthielt. 850 kg dieser Mischung wurden mit 100 kg Kalkstein (Körnung kleiner 1 mm) und 50 kg Koksgrus (Körnung kleiner 3 mm) vermischt und unter Durchleiten von 1 500 m³/h Luft mit einem Feucntigkeitsgehalt von 10 g/m³ (bei 15 °C) in einer Rotationsmühle mit einem Durchsatz von 500 kg/h bei 50 °C auf Korngrößen zwischen 0 und 0,1 mm gemahlen. Das erhaltene Produkt enthielt 2 Gew.-% chemisch gebundenes Wasser.

Mit 1 500 kg dieses Produktes wurden 300 000 kg einer Roheisenschmelze, die 0,03 Gew.-% Schwefel enthielt, in bekannter Weise entschwefelt. Der S-Gehalt des behandelten Eisens betrug weniger als 0,005 Gew.-%.

### Beispiel 2

In bekannter Weise wird aus Kalk und Koks Calciumcarbid thermisch hergestellt, wobei die Kalk-Koks-Mischung im gesamten Möller auf ein Gewichtsverhältnis von etwa 110:40 eingestellt wird, was einem Carbid mit einem CaO-Gehalt von etwa 45 Gew.-% entspricht.

Dem Abstichstrahl dieses Carbides wird CaO der Körnung 3-8 mm in einer solchen Menge zudosiert, daß sich im Abstichtiegel ein Durchschnittsgehalt von ca. 80 Gew.-% CaO ergibt (auf 1 Tonne Abstichstrahl etwa 1,2-1,3 t CaO).

Nach dem Abkühlen des Tiegels auf eine Durchschnittstemperatur von nicht unter 600°C, was bereits nach 4 Stunden der Fall ist, wird der Block auf eine Korngröße kleiner als 150 mm vorgebrochen und auf das heiße Gemisch soviel Kalk der Körnung 8 bis 60 mm geschichtet, daß der Durchschnitts-CaO-Gehalt 90 Gew.-% beträgt. 875 kg dieser Mischung werden mit 100 kg Kalkstein (Körnung kleiner 1 mm) und 25 kg Koksgrus (Körnung kleiner 3 mm) vermischt und unter Durchleiten von 1 500 m³/h Luft mit einem Feuchtigkeitsgehalt von 10 g/m³ (bei 15 °C) in einer Rotationsmühle mit einem Durchsatz von 500 kg/h bei 50 °C auf eine Korngröße kleiner als 0,1 mm gemahlen. Das erhaltene Produkt enthält 2,5 Gew.-% chemisch gebundenes Wasser.

Mit diesem Gemisch werden, bezogen auf den Calciumcarbidgehalt, die gleichen Entschwefelungsergebnisse erzielt, wie im Beispiel 1 geschildert.

## Patentansprüche

1. Verfahren zur Herstellung von Entschwefelungsmitteln auf Basis von Calciumoxid enthaltendem Galciumcarbid für Roheisen- und Stahlschmelzen, wobei man zunächst aus Kalk und Koks ein Calciumcarbid-Calciumoxid-Schmelzgemisch mit einem CaO-Gehalt von 20 bis 80 Gew.-% erzeugt, welches man durch Abkühlenlassen zu einem Block erstarren läßt ; wobei man dann, während der erstarrte Block noch eine Durchschnittstemperatur von mehr als 400°C aufweist, diesen auf Korngrößen kleiner als 150 mm vorbricht und auf das zerkleinerte und noch mindestens 400 °C heiße Gemisch Calciumoxid entsprechend dem im Endprodukt gewünschten CaO-Gehalt aufgibt, und wobei man anschließend die Mischung unter intensiver Vermengung auf Korngrößen kleiner als 10 mm mahlt, dadurch gekennzeichnet, daß man die intensive Vermengung und Vermahlung unter Zugabe von freiem Kohlenstoff und Carbonat in Gegenwart von Luft oder Stickstoff mit einem Feuchtigkeitsgehalt von 5 bis 20 g/m³ (bei 1,013 bar und 273,15 K) bei Temperaturen unterhalb 100 °C durchführt.

2. Verfahren nach Anspruch 1, dadurch gekennzeichnet, daß das Endprodukt 0,5 bis 8 Gew.-% freien Kohlenstoff und 0,5 bis 20 Gew.-% Carbonate des Calciums, Magnesiums oder Natriums enthält.

3. Verfahren nach Anspruch 1 oder 2, dadurch gekennzeichnet, daß das Endprodukt 1-6 Gew.-% chemisch gebundenes Wasser enthält.

4. Verfahren nach einem der Ansprüche 1-3, dadurch gekennzeichnet, daß man die intensive Vermengung und Vermahlung bei 10-50 °C durchführt.

## Claims

1. Process for the manufacture of desulfurizing agents based on calcium carbide containing calcium oxide for crude iron and steel melts, wherein a molten calcium carbide/calcium oxide-mixture containing 20 to 80 weight % CaO is first produced from lime and coke and then allowed to cool and solidify into a block, the solidified block is precrushed while it still has an average temperature of more than 400 °C to particles with a size of less than 150 mm ; the comminuted mixture, which still has a temperature of at least 400 °C, is admixed with a quantity of calcium oxide corresponding to the CaO content desired in the end product ; and the mixture is subsequently ground with thorough agitation to particles with a size of less than 10 mm, which comprises thoroughly agitating and grinding the mixture with addition of free carbon and carbonate in the presence of air or nitrogen with a moisture content of 5 to 20 g/m³ (at 1.013 bar and 273.15 K) at temperatures below 100°C.

2. Process as claimed in claim 1, wherein the final product contains 0.5 to 8 weight % free carbon and 0.5 to 20 weight % carbonates of calcium, magnesium or sodium.

3. Process as claimed in claim 1 or 2, wherein the final product contains 1 to 6 weight % chemically combined water.

4. Process as claimed in claim 1, wherein the mixture is intensively agitated and is ground at 10-50 °C.

## Revendications

1. Procédé de préparation d'agents de désulfuration à base de carbure de calcium contenant de l'oxyde de calcium pour bains de fonte brute et d'acier, dans lequel on prépare d'abord, à partir de chaux et de coke, un mélange fondu carbure de calcium/oxyde de calcium d'une teneur en CaO de 20-80 % en poids, que l'on laisse refroidir et solidifier en un bloc, on concasse ensuite grossièrement dans un premier temps ce bloc solidifié pendant qu'il est encore à une température moyenne de plus de 400 °C, en morceaux de moins de 150 mm et on ajoute au mélange chaud concassé et ayant encore une température d'au moins 400 °C une quantité d'oxyde de calcium correspondant à la teneur en CaO recherchée dans le produit final, et on broie ensuite le mélange avec agitation intense à des dimensions de particules de moins de 10 mm, caractérisé en ce que l'on effectue le mélange intensif et le broyage avec addition de carbone libre et de carbonate en présence d'air ou d'azote d'une teneur en humidité de 5-20 g/m³ (sous 1,013 bar et à 273,15 K) à des températures inférieures à 100°C.

2. Procédé selon la revendication 1, caractérisé en ce que le produit final contient 0,5-8 % en poids de carbone libre et 0,5-20 % en poids de carbonate de calcium, de magnésium ou de sodium.

3. Procédé selon la revendication 1 ou 2, caractérisé en ce que le produit final contient 1-6 % en poids d'eau liée chimiquement.

4. Procédé selon l'une des revendications 1 à 3, caractérisé en ce que l'on effectue l'action de mélange et le broyage à 10-50 °C.
